# EUROPÄISCHE PATENTSCHRIFT

(11) **EP 2 809 818 B1**
(45) Veröffentlichungstag und Bekanntmachung des Hinweises auf die Patenterteilung: **06.04.2016**
(21) Anmeldenummer: 13701640.8
(22) Anmeldetag: 30.01.2013
(51) Int. Cl.: C22C 38/00, C22C 38/02, C22C 38/04, C22C 38/08, C22C 38/16, C22C 38/20, C22C 38/22, C22C 38/40, C22C 38/42, C22C 38/44

(54) **DUPLEXSTAHL MIT VERBESSERTER KERBSCHLAGZÄHIGKEIT UND ZERSPANBARKEIT**
DUPLEX STEEL WITH IMPROVED NOTCH-IMPACT STRENGTH AND MACHINABILITY
ACIER DUPLEX AYANT UN INDICE DE RÉSILIENCE ET UNE USINABILITÉ AMÉLIORÉS

(30) Priorität: 03.02.2012 DE 102012100908
(43) Veröffentlichungstag der Anmeldung: 10.12.2014
(73) Patentinhaber: Klaus Kuhn Edelstahlgiesserei GmbH, 42477 Radevormwald (DE)
(72) Erfinder: WISCHNOWSKI, Frank, 42477 Radevormwald (DE)
(74) Vertreter: RGTH
(86) Internationale Anmeldenummer: PCT/EP2013/051721
(87) Internationale Veröffentlichungsnummer: WO 2013/113718

(56) Entgegenhaltungen:
- EP-A1- 2 172 574
- JP-A- H02 305 940
- JP-A- 2006 183 129
- JP-A- 2009 035 782
- Kuhn Edelstahl: "Dekanterbau", , 14. Juni 2011 (2011-06-14), Seiten 1-4, XP002695795, Gefunden im Internet: URL:http://www.kuhn-edelstahl.de/frontend/ media/downloads/broschueren/p2-dekanter.pd f [gefunden am 2013-04-22]
- DEUTSCHE EDELSTAHLWERKE: "1 .4362 Nichtrostender austenitischer Chrom-Nickel-Stahl", , 1. März 2008 (2008-03-01), XP002695796, Gefunden im Internet: URL:http://www.dew-stahl.com/fileadmin/fil es/dew-stahl.com/documents/Publikationen/W erkstoffdatenblaetter/RSH/1.4362_de.pdf [gefunden am 2013-04-22]
- DEUTSCHE EDELSTAHLWERKE: "1.4462 Nichtrostender austenitisch-ferritischer Chrom-Nickel-Molybdän-Stahl", , 1. März 2008 (2008-03-01), XP002695797, Gefunden im Internet: URL:http://www.dew-stahl.com/fileadmin/fil es/dew-stahl.com/documents/Publikationen/W erkstoffdatenblaetter/RSH/1.4462_de.pdf [gefunden am 2013-04-22]

## Beschreibung

Die vorliegende Erfindung bezieht sich auf einen neuen Duplexstahl, insbesondere Lean-Duplexstahl, mit verbesserter Kerbschlagzähigkeit und Zerspanbarkeit.

Von besonders großer Bedeutung auf den Markt für rostfreien Edelstahl sind bislang austenitische nichtrostende Stähle. Diese werden zunehmend durch Duplexstähle verdrängt. Heutzutage sind vier Haupttypen an Duplexstahl bekannt: Standard-Duplex, Superduplex, Hyperduplex und Lean-Duplex. Die Unterschiede zwischen diesen sind die chemische Zusammensetzung sowie die verschiedenen mechanischen und Korrosionseigenschaften. Duplexstähle beruhen auf einem zweiphasigen Gefüge, aufgebaut aus annähernd gleichen Anteilen einer Ferrit(α-Eisen)-Phase und einer Austenit(γ-Eisen)-Phase. Die Duplexstähle zeichnen sich durch ihre Kombination von Eigenschaften aus, wobei die ferritische Phase im Wesentlichen hohe Festigkeit und SCC-Beständigkeit (Stress Corrosion Cracking) bereitstellt und die austenitische Phase für die Duktilität und allgemeine Korrosionsbeständigkeit verantwortlich ist. Die Duplexstähle, die zu den rost-und säurebeständigen Stählen gehören, gibt es seit mehr als 70 Jahren.

In den letzten Jahren haben sich die Preise für Legierungselemente, insbesondere Nickel und Molybdän, deutlich erhöht. Insbesondere der hohe Preis für Nickel war der Ausgangspunkt, um eine Entwicklung voranzutreiben, um Ersatzlegierungen mit Edelstahleigenschaften bereitzustellen, welche dieselben hohen Festigkeitseigenschaften sowie praktisch dieselben Korrosionseigenschaften bei einem deutlich verringerten Legierungsanteil an teurem Nickel und Molybdän bereitstellen.

Ein Ergebnis dieser Entwicklung ist der Lean-Duplexstahl. Bis vor wenigen Jahren war die Herstellung von diesem korrosionsbeständigen Duplexstahl mit niedrigem Legierungsanteil an Nickel und Molybdän zu umständlich und teuer. Aufgrund neuer Produktionsverfahren gelang es, die Herstellung von Lean-Duplexstahl für die Industriefertigung zu ermöglichen. Die Beständigkeit von Lean-Duplexstahl gegen Spannungsriss- und Lochkorrosion ist höher als bei vergleichbaren austenitischen Edelstählen. Bei gleicher thermischer Belastung und Wärmeleitfähigkeit dehnt sich der Stahl weniger stark aus. Außerdem hat der Werkstoff, der im Wesentlichen zu gleichen Teilen aus Ferrit und Austenit besteht, eine doppelt so hohe Grundfestigkeit auch im geschweißten Zustand gegenüber austenitischen Stählen. Diese Eigenschaften lassen sich zur konstruktiven Verschlankung von Befestigungselementen in der Gebäudetechnik verwenden. Beispielsweise kommt man mit weniger Befestigungspunkten aus, wodurch eine Vereinfachung der Montage resultiert, als auch eine Verringerung der Anzahl an Wärmebrücken beim Fassadenbau. Eine Reduzierung des Kohlenstoffgehalts bei Herstellung führte beim Lean-Duplexstahl zu einer besseren Zähigkeit, als auch zu besseren Duktilitätseigenschaften.

### Stand der Technik

Auf dem Gebiet der ferritisch-austenitischen Duplexstähle sind eine große Anzahl an Schmiedelegierungen bzw. Gusslegierungen beschrieben worden. Nachfolgend sollen einige Vorschläge aus dem Stand der Technik im Einzelnen erläutert werden:
So beschriebt das US-Patent 4 798 635 eine ferritisch-austenitische Stahllegierung mit hoher Korrosionsbeständigkeit und guter Schweißbarkeit, wobei die Stahllegierung im Wesentlichen aus den folgenden Elementen besteht:
   C nicht mehr als 0,06 Gew.-%
   Si nicht mehr als 1,5 Gew.-%
   Mn nicht mehr als 2,0 Gew.-%
   Cr 21,0 bis 24,5 Gew.-%
   Ni 2,0 bis 5,5 Gew.-%
   Cu 0,01 bis 1,0 Gew.-%
   N 0,05 bis 0,3 Gew.-%
   und der Rest dieser Zusammensetzung aus Eisen und den üblichen Verunreinigungen besteht. Die Gehalte der Elemente sind hierbei derart aufeinander abgestimmt, dass der Ferritgehalt α zwischen 35 und 65% liegt. Die Legierung ist insbesondere für Umgebungen geeignet, wobei die Legierung Temperaturen oberhalb 60°C sowie Chloriden in Mengen bis zu 1.000 ppm gleichzeitig ausgesetzt wird, wobei die Austenitphase gegen eine Kaltverformung im Bereich zwischen 10 und 30% beständig ist.

Diese Legierung wurde im Schmiedesektor entwickelt, um die Legierungskosten zu reduzieren. Durch Einsparung der Legierungselemente Nickel und Molybdän wurde ein Duplexstahl mit vergleichbarer Festigkeit, jedoch reduzierter Korrosionsbeständigkeit hergestellt. Die Legierung ist auch als Gusslegierung geeignet.

Weiterhin beschäftigt sich die WO 02/27056 A1 (EP 1 327 008 A1) mit einem ferritisch-austenitischen rostfreien Stahl mit einer Mikrostruktur, die im Wesentlichen aus 35 bis 65 Vol.-% Ferrit und 35 bis 65 Vol.-% Austenit besteht und eine chemische Zusammensetzung aufweist, die in Gewichtsprozent enthält:
0,005 bis 0,07 C,
0,1 bis 2,0 Si,
3 bis 8 Mn,
19 bis 23 Cr,
0,5 bis 1,7 Ni,
gegebenenfalls Mo und/oder W in einer Gesamtmenge von maximal 1,0 (Mo + W /2),
gegebenenfalls Cu bis maximal 1,0,
0,15 bis 0,30 N,
den Rest Eisen und Verunreinigungen.

Weiterhin sollen die nachfolgenden Bedingungen jeweils für die Ferrit-und Austenitbildner, d.h. für die Chrom- und Nickeläquivalente, gelten:
20 < Cr_{eq} < 24,5
10 < Ni_{eq}, wobei
Cr_{eq}= Cr + 1,5 Si + Mo + 2 Ti + 0,5 Nb und
Ni_{eq} = Ni + 0,5 Mn + 30 (C + N) + 0,5 (Cu + Co).

Zur weiteren Reduzierung der Legierungskosten wurde in diesem Stahl der Chromgehalt weiter reduziert und das teure Nickel teilweise durch Mangan ersetzt.

Eine zur WO 02/27056 A1 identische chemische Zusammensetzung für rostfreien Stahl wurde insbesondere als Gußlegierung in der WO 2009/138570 A1 (EP 2 279 276 A1) beschrieben. Der beschriebene hohe Mangangehalt und die im Vergleich zur Schmiedelegierung größere Korngröße führen bei dieser Legierung zu einer Verschiebung der Übergangstemperatur und verspröden den Werkstoff bei tiefen Anwendungstemperaturen.

Aus dem Stand der Technik gemäß der EP 1 867 748 A1 ist auch eine Legierung mit der nachfolgenden Zusammensetzung bekannt:
C ≤ 0,05 Gew.-%
21 Gew.-% ≤ Cr ≤ 25 Gew.-%,
1 Gew.-% ≤ Ni ≤ 2,95 Gew.-%,
0,16 Gew.-% ≤ N ≤ 0,28 Gew.-%,
Mn ≤ 2,0 Gew.-%,
Mo+W/2 ≤ 0,5 Gew.-%,
Mo ≤ 0,45 Gew.-%,
W ≤ 0,15 Gew.-%,
Si ≤ 1,4 Gew.-%,
Al ≤ 0,05 Gew.-%,
0,11 Gew.-% ≤ Cu ≤ 0,50 Gew.-%,
S ≤ 0,010 Gew.-%,
P ≤ 0,040 Gew.-%,
B ≤ 0,0005 Gew.-%,
Co ≤ 0,5 Gew.-%,
REM ≤ 0,1 Gew.-%,
V ≤ 0,5 Gew.-%,
Ti ≤ 0,1 Gew.-%,
Nb ≤ 0,3 Gew.-%,
Mg ≤ 0,1 Gew.-%,
und dem Rest an Eisen und Verunreinigungen.

Hierbei handelt es sich daher um eine Schmiedelegierung, die bis zu 2% Mangan aufweist, jedoch kein Kupfer.

Weiterhin wurde auf der 8. Konferenz über rostfreie Duplexstähle in Beaune, Frankreich, vom 13. bis 15. Oktober 2010, eine neue Legierung mit der Werkstoffnummer 1.4669 von der Firma Ugitech vorgestellt. Jedoch weist diese Legierung einen Mangangehalt von 1 - 3 Gew-% auf und unterscheidet sich daher ebenfalls von der erfindungsgemäßen Legierung.

### Darstellung der Erfindung: Aufgabe, Lösung, Vorteile

Der vorliegenden Erfindung liegt somit die Aufgabe zugrunde, einen ferritisch-austenitischen rostfreien Stahl bereitzustellen, welcher die Nachteile aus dem Stand der Technik vermeidet, der einen geringeren Anteil an kostspieligen Legierungselementen aufweist als herkömmlicher, kommerziell erhältlicher Duplexstahl, aber dennoch gute Eigenschaften bereitstellt, insbesondere hohe Festigkeit und gute Korrosionsbeständigkeit, gute Gießbarkeit und Verarbeitbarkeit. Insbesondere soll der Nickel- und Molybdängehalt in der Legierung reduziert werden, wobei gleichzeitig jedoch die gewünscht guten Eigenschaften für Duplexstahl erzielt werden sollen.

Die oben geschilderte Aufgabe wird erfindungsgemäß gelöst durch einen Duplexstahl mit verbesserter Kerbschlagzähigkeit und Zerspanbarkeit, wobei der Duplexstahl die folgende chemische Zusammensetzung aufweist oder hieraus besteht:
C < 0,070 Gew.-%,
Si < 1,5 Gew.-%,
Mn < 1,0 Gew.-%,
Cr 21,0 bis 23,0 Gew.-%,
Ni 1,0 bis 3,0 Gew.-%,
Cu 1,0 bis 3,0 Gew.-%,
N 0,10 bis 0,30 Gew.-%
Mo < 0,5 Gew.-%
und dem Rest an Eisen und Verunreinigungen.

Demgemäß wird ein ferritisch-austenitischer rostfreier Stahl, insbesondere ein Lean-Duplexstahl, bevorzugt eine Lean-Duplex-Gusslegierung, bereitgestellt, die eine verbesserte Kerbschlagzähigkeit und Zerspanbarkeit aufweist. Durch die Wahl der Legierungszusammensetzung wurde erfindungsgemäß eine Legierung zur Verfügung gestellt, die neben einer hohen Festigkeit eine gute Kerbschlagzähigkeit auch bei tiefen Temperaturen (beispielsweise -40°C) aufweist.

Auch zeigt die erfindungsgemäße Stahllegierung eine gute Schweißbarkeit. Die Notwendigkeit und Art der Wärmebehandlung nach dem Schweißen ergeben sich in Abhängigkeit von der chemischen Zusammensetzung der Werkstoffe und Schweißzusätze, der Form des Bauteils, der Wanddicke, den Schweißbedingungen, den Festigkeitseigenschaften, dem Umfang der zerstörungsfreien Prüfung und soweit notwendig von der Einhaltung zusätzlicher Bedingungen.

Weiterhin weist der erfindungsgemäß bereitgestellte Stahl eine gute Korrosionsbeständigkeit auf. Das Äquivalent für die Beständigkeit gegenüber Lochfraß (abgekürzt als PRE: pitting resistance equivalent), auch bezeichnet als "Wirksumme", dient zur Abschätzung der Korrosionsbeständigkeit einer nickelhaltigen Legierung gegenüber Lochfraß- oder Spaltkorrosion. Lochfraßkorrosion bezeichnet im Allgemeinen klein erscheinende oder punktförmige Korrosionsstellen in Oberflächen von Metallen, die sich unterhalb der Oberfläche erheblich ausweiten können. Spaltkorrosion ist eine örtlich beschleunigte Korrosion und führt im Bereich von Spalten (z. B. Fügespalten) zur Ablagerung von Korrosionen. Die Fähigkeit des Stahls, sich gegen diese Form der Korrosion zu schützen, hängt von unterschiedlichen Gehalten der Legierungselemente ab. Die Lochfraß-Wirksumme wird gemäß der nachfolgenden Formel berechnet: $PRE = \left[Gew.-%\right] Cr + 3 , 3 \left[Gew.-%\right] Mo + 16 \left[Gew.-%\right] N ,$ wobei der Prozentsatz der Elemente Chrom, Molybdän und Stickstoff, bezogen auf das Gewicht, in die Formel eingeht. Je höher die Wirksumme ist, desto beständiger ist der Werkstoff gegenüber Lochfraß- bzw. Spaltkorrosion.

Die chemische Zusammensetzung des Stahls, insbesondere der Lean-Duplex-Gusslegierung, der vorliegenden Erfindung weist nun einen durch die nachfolgende Formel definierten PRE-Wert von über 26 auf: $PRE = \left[Gew.-%\right] Cr + 3 , 3 \left[Gew.-%\right] Mo + 16 \left[Gew.-%\right] N > 26$

Weiterhin weist der erfindungsgemäße Duplexstahl besonders gute mechanische Eigenschaften auf.

Die Mindestanforderungen an den Werkstoff bei RT gemäß der vorliegenden Erfindung sind wie folgt:
Dehngrenze: R_{po,2} > 400 MPa
Zugfestigkeit: Rₘ > 600 MPa
Dehnung: A > 30 %
Kerbschlagarbeit: Av > 80 J
Av (-40°C) > 27 J.

Der erfindungsgemäße Stahl kann bevorzugt dort eingesetzt werden, wo der Duplexstahl aufgrund seiner Eigenschaften von Vorteil ist. Dies sind beispielsweise Bereiche, wo hohe Festigkeit, gute Schweißbarkeit, gute Zerspanbarkeit, gute Kerbschlagzähigkeit, insbesondere auch bei tiefen Temperaturen eine Rolle spielen. Lediglich beispielhaft seien genannt: Trommelmäntel in Zentrifugen oder Dekanterbau, Druckbehälter, auch in Form von Schweißkonstruktion, Walzen für die chemische Industrie und die Papierindustrie.

Nachfolgend werden die einzelnen Legierungselemente des erfindungsgemäßen Lean-Duplexstahls hinsichtlich ihrer Eigenschaften, Bedeutung und Wechselwirkungen im Stahl im Einzelnen erläutert:

Bei den Legierungselementen ist grundsätzlich zu unterscheiden, ob sie Carbid-, Austenit- oder Ferritbildner sind, d. h. zu welchem Zweck sie dem Stahl zulegiert werden. Jedes Legierungselement verleiht dem Stahl je nach Gehalt spezifische Eigenschaften. Mehrere Legierungselemente können die Wirkung gegebenenfalls erhöhen, können aber auch entgegengesetzte Wirkungen haben und sich gegenseitig entsprechend beeinflussen, so dass eine komplexe Gesamtwirkung resultieren kann, die nicht ohne weiteres vorhersehbar ist. Die Gegenwart bestimmter Legierungselemente im Stahl schafft nur die Voraussetzung für eine gewünschte Eigenschaft, aber erst die Verarbeitung und Wärmebehandlung zeigt die tatsächlich erzielten Charakteristika.

### Kohlenstoff (Schmelzpunkt 3974°C):

In der erfindungsgemäßen Stahllegierung ist Kohlenstoff ein optionaler Bestandteil. Es ist ein Element zur Stabilisierung der Austenitphase. Kohlenstoff senkt als Legierungselement in Eisen den Schmelzpunkt, als interstitielles gelöstes Legierungselement erhöht es die Festigkeit. Mit zunehmendem KohlenstoffGehalt steigt die Gefahr der Bildungen von M₂₃C₆-Carbiden, wodurch die Duktilität, die Zähigkeit und die Korrosionsbeständigkeit reduziert werden. Daher werden erfindungsgemäß weniger als 0,070 Gew.-% Kohlenstoff verwendet, bevorzugt weniger als 0,050 Gew.-%, noch bevorzugter weniger als 0,030 Gew.-%, um die Korrosionsbeständigkeit zu verbessern.

### Silicium (Schmelzpunkt 1410°C):

Silicium, das ebenfalls nur einen optionalen Bestandteil der Stahllegierung der vorliegenden Erfindung darstellt, ist ein Ferritstabilisator, und dient als Desoxidationsmittel. Es hat die nachteilige Wirkung, dass es bei höheren Gehalten die Bildung von spröden intermetallischen Phasen (Sigma-und ähnliche Phasen) beschleunigt und hierdurch die Duktilität des Stahls reduziert. Silicium erhöht die Festigkeit und Verschleissfestigkeit, vergrößert die Fluidität von geschmolzenem Stahl und verringert dadurch Oberflächendefekte bei der Gußherstellung. Bei hohen Gehalten an Silizium erhöht der Zusatz die Zunderbeständigkeit, Säurebeständigkeit und Korrosionsbeständigkeit. Silicium wird daher erfindungsgemäß in einem Gehalt < 1,5 Gew.-%, bevorzugt < 1,0 Gew.-% noch bevorzugter weniger als 0,50 Gew.-% verwendet, um die Zähigkeit zu verbessern.

### Mangan (Schmelzpunkt 1221°C):

Mangan ist ein austenitischer Stabilisator. Es dient beispielsweise dazu, die Löslichkeit von Stickstoff zu erhöhen. Mangan bindet Schwefel als Mangan-sulfide und verringert dadurch den ungünstigen Einfluss des Eisensulfides, hat eine desoxidierende Wirkung während des Schmelzens von nichtrostenden Duplexstählen und dient zur Verbesserung der Warmbearbeitbarkeit der Stähle. Mangan wirkt sich daher günstig auf die Schmiedbarkeit und Schweißbarkeit aus. Die Streckgrenze, die Festigkeit und der Verschleißwiderstand werden durch einen Manganzusatz erhöht. Mangan erhöht die Zugfestigkeit und somit auch die Belastbarkeit. Jedoch beeinträchtigt eine große Menge an Mangan die Korrosionsbeständigkeit und erleichtert die Bildung der spröden intermetallischen Phasen, die unerwünscht sind. Demgemäß wird erfindungsgemäß der Mangangehalt auf < 1,0 Gew.-% geschränkt, noch bevorzugter weniger als 0,50 Gew.-%, um die Zähigkeit zu verbessern. Mangan kann als fakultativer Bestandteil im erfindungsgemäßen Stahl auch gänzlich fehlen.

### Chrom (Schmelzpunkt 1920°C):

Im erfindungsgemäßen Stahl ist Chrom ein wesentliches Element, insbesondere im Hinblick auf die Aufrechterhaltung der Korrosionsbeständigkeit und zur Einstellung des Ferrit-Austenitverhältnisses. Chrom wirkt ferritstabilisierend. Bei einem zu hohen Chromgehalt kommt es zu einer verstärkten Bildung von intermetallischen Verbindungen wie der Sigma-Phase, womit eine Versprödung des Werkstoffes einher geht. Chrom wird daher im erfindungsgemäßen Duplexstahl im Bereich von 21,0 bis 23,0 Gew.-% verwendet.

### Nickel (Schmelzpunkt 1455°C):

Nickel ist ein kubisch flächenzentriertes Element, und wirkt daher im Bereich der Lösungsglühtemperatur austenitstabilisierend. Es weist eine günstige Wirkung auf die Zähigkeit des Stahls auf, da es die Stapelfehlerenergie des Austenits erhöht. Mit zunehmender Stapelfehlerenergie wird die mechanische - und/oder thermische Umwandlung des Austenits in Martensit erschwert und dadurch die Zähigkeit des Stahls gesteigert. Zu hohe Nickelgehalte bei festgelegten Chrom- und Molybdängehalten führen zur Anhebung des Austenitgehalts und damit zur Reduzierung der Festigkeit. Der Rohmaterialpreis von Nickel ist relativ hoch im Vergleich zu den anderen Legierungselementen und schwankt stark, so dass erfindungsgemäß andere Legierungselemente soweit als mögliche eingesetzt werden, um Nickel zu ersetzen. Erfindungsgemäß wird daher ein Nickelgehalt von 1,0 bis 3,0 Gew.-%, bevorzugt 2,0 bis 3,0 Gew.-% eingesetzt.

### Kupfer (Schmelzpunkt 1083°C):

Auch Kupfer ist ein Stabilisator der Austenitphase und hat zudem einen günstigen Einfluss auf die Korrosionsbeständigkeit, insbesondere in sauren Medien. Da die Löslichkeit von Kupfer in der ferritischen Phase des Duplex-Stahls bei tiefen Temperaturen rasch abnimmt, scheidet sich eine kupfereiche Phase im Ferrit aus. Hierdurch wird das Dehngrenzen-Festigkeitsverhältnis erhöht. Weiterhin kann Kupfer die Lochfraß- bzw. Rostfraßbeständigkeit reduzieren. Erfindungsgemäß wird daher ein Kupfergehalt von 1,0 bis 3,0 Gew.-%, bevorzugt 1,5 bis 2,5 Gew.-% verwendet. Desweiteren besitzt Kupfer wie Nickel eine positive Wirkung auf die Tieftemperaturzähigkeit.

### Stickstoff:

Stickstoff ist ein Austenitbildner, d. h. er stabilisiert den austenitischen Gefügebestandteil. Stickstoff ist in der Regel im Duplex-Stahl intersitiell gelöst, wobei 95 % des Stickstoffs im Austenit angereichert sind. Dies führt zu einer starken Gitterverspannung des Austenits und damit zu einer Härtesteigerung der austenitischen Phase und zu einer Festigkeitssteigerung des Duplexstahls insgesamt. Diese Gitterverspannung des Austenits führt zu einer Reduzierung der Zähigkeit mit sinkender Temperatur. Mit steigenden Gehalten an gelöstem Stickstoff wird auch die Beständigkeit gegen Loch- und Spaltkorrosion erhöht.

Nicht gelöster Stickstoff vermindert jedoch die Zähigkeit durch die Bildung von Nitriden in der ferritischen Phase. Daher beträgt der Stickstoffgehalt erfindungsgemäß 0,10 bis 0,30 Gew.-%, bevorzugt 0,15 bis 0,25 Gew.-%.

### Molybdän (Schmelzpunkt 2622°C):

Molybdän ist ein optionaler Bestandteil in der erfindungsgemäßen Duplexstahllegierung. Molybdän dient zur Stabilisierung der ferritischen Phase. Molybdän ist im Vergleich zum Eisen ein sehr großes Atom. Als gelöstes Substitutionsatom bewirkt es daher die Erhöhung der Streckgrenze und Zugfestigkeit. Mit dem Zusatz von Molybdän wird auch die Korrosionsbeständigkeit besonders in chloridhaltigen Medien verbessert. Zu hohe Gehalte an Molybdän führen zu einer Versprödung des Stahls bei dessen Herstellung. Da die Rohstoffpreise für Molybän sehr hoch und volatil sind, kommt nur ein geringer Mo-Gehalt von < 0,5 Gew.-% zum Einsatz.

Neben den oben erwähnten Elementen weist der erfindungsgemäße Stahl bevorzugt im Wesentlichen keine weiteren hinzugefügten Bestandteile auf, sondern nur Eisen und unvermeidbare Verunreinigungen. Unvermeidbare Verunreinigungen sind beispielsweise Schwefel, Phosphor und dergleichen. Somit stellt der erfindungsgemäße rostfreie Duplexstahl eine kostengünstige Alternative zu austenitischen Stählen dar, insbesondere in Form einer Lean-Duplexlegierung, bevorzugt Lean-Duplex-Gußlegierung, die über besonders gute Eigenschaften verfügt, wie einer verbesserten Kerbschlagzähigkeit, insbesondere bei tiefen Temperaturen (beispielsweise -40°C), guter Zerspanbarkeit, hoher Festigkeit und guter Schweißbarkeit ohne erforderliche Wärmenachbehandlung. Der rostfreie Duplexstahl, insbesondere in Form einer Gußlegierung, der vorliegenden Erfindung ist insbesondere bei verschiedenen Anwendungen vorteilhaft, wo ein Anforderungsprofil vorliegt, für welches der erfindungsgemäße Stahl besonders geeignet ist.

Gegenstand der Erfindung ist auch die Verwendung des erfindungsgemäßen Duplexstahls in Bereichen, in denen Druck und/oder Temperaturen unterhalb von 0°C von Bedeutung sind. Besonders bevorzugte Verwendungen sind:
- im Zentrifugen- und Dekanterbau, insbesondere für Trommelmäntel,
- für Druckbehälter aller Art,
- für Walzen in der chemischen Industrie und der Papierindustrie.

Nachfolgend wird die vorliegende Erfindung anhand von Beispielen erläutert, welche die erfindungsgemäße Lehre veranschaulichen, diese aber nicht beschränken sollen.

### Beispiele:

Es wurden die folgenden in Tabelle 1 angegebenen Schmelzen, die eine chemische Zusammensetzung gemäß dem erfindungsgemäßen Duplexstahl aufweisen, hergestellt:

**Tabelle 1**

| Schmelze | C | Si | Mn | P | S | Cr | Ni | Mo | Cu | N |
|---|---|---|---|---|---|---|---|---|---|---|
| C 39895 | 0,0 30 | 0,4 0 | 0,2 7 | 0,01 7 | 0,006 0 | 22,1 3 | 2,8 7 | 0,2 3 | 1,3 3 | 0,23 3 |
| B 40674 | 0,0 27 | 0,2 6 | 0,3 6 | 0,02 3 | 0,007 8 | 22,2 2 | 2,4 3 | 0,1 9 | 1,5 7 | 0,20 2 |
| D 24640 | 0,0 33 | 0,3 4 | 0,4 6 | 0,01 8 | 0,005 8 | 22,1 1 | 2,3 6 | 0,1 5 | 1,4 3 | 0,22 3 |

Für die in Tabelle 1 angegebenen Schmelzen wurden die folgenden in Tabelle 2 angegebenen mechanischen Kennwerte bei Raumtemperatur bestimmt:

**Tabelle 2**

| Schmelze | Rp0,2 [MPa] | RP1,0 [MPa] | Rm [MPa] | A {%] | Z [%] | Av1 [J] | Av2 [J] | Av3 [%] | Av mittel [%] |
|---|---|---|---|---|---|---|---|---|---|
| C 39895 | 438 | 497 | 663 | 45 | 59 | 169 | 170 | 183 | 174 |
| B 40674 | 432 | 486 | 659 | 42 | 42 | 222 | 234 | 200 | 219 |
| D 24640 | 442 | 494 | 634 | 42 | 48 | 158 | 152 | 145 | 152 |

Für die Kerbschlagarbeit bei tieferen Temperaturen wurden die folgenden in Tabelle 3 angegebenen Kennwerte ermittelt:

**Tabelle 3**

| Charge | Av (RT) | Av (0) | Av (-20) | Av (-40) |
|---|---|---|---|---|
| C 39895 | 181 | 161 | 105 | 56 |
| B 40674 | 218 | 91 | 67 | 38 |
| D 24640 | 152 | 57 | 31 | 30 |

Die ermittelten und oben angegebenen Kennwerte in den Tabellen 2 und 3 bestätigen die vorteilhaften Eigenschaften des erfindungsgemäßen Duplexstahl.

## Patentansprüche

1. Duplexstahl mit verbesserter Kerbschlagzähigkeit und Zerspanbarkeit, wobei der Duplexstahl die folgende chemische Zusammensetzung aufweist oder hieraus besteht:
C < 0,070 Gew.-%,
Si < 1,5 Gew.-%,
Mn < 0,50 Gew.-%,
Cr 21,0 bis 23,0 Gew.-%,
Ni 1,0 bis 3,0 Gew.-%,
Cu 1,0 bis 3,0 Gew.-%,
N 0,10 bis 0,30 Gew.-%
Mo < 0,5 Gew.-%
und dem Rest an Eisen und Verunreinigungen.

2. Duplexstahl nach Anspruch 1, **dadurch gekennzeichet, dass** dieser bis zu 0,050 Ges.-% Kohlenstoff enthält.

3. Duplexstahl nach Anspruch 1, **dadurch gekennzeichnet, dass** dieser bis zu 0,030 Gew-% Kohlenstoff enthält,

4. Duplexstahl nach mindestens einem der vorangehenden Ansprüche, **dadurch gekennzeichnet, dass** dieser < 1,0 Gew.-% Silicium enthält.

5. Duplexstahl nach mindestens einem der vorangehenden Ansprüche, **dadurch gekennzeichnet, dass** dieser < 0,50 Gew.-% Silicium enthält

6. Duplexstahl nach mindestens einem der vorangehenden Ansprüche, **dadurch gekennzeichnet, dass** dieser 21,5 bis 22,5 Ges.-% Chrom enthält.

7. Duplexstahl nach mindestens einem der vorangehenden Ansprüche, **dadurch gekennzeichnet, dass** dieser 2,0 bis 3,0 Gew.-% Nickel enthält.

8. Duplexstahl nach mindestens einem der vorangehenden Ansprüche, **dadurch gekennzeichnet, dass** dieser 1,5 bis 2,5 Gew.-% Kupfer enthält.

9. Duplexstahl nach mindestens einem der vorangehenden Ansprüche, **dadurch gekennzeichnet, dass** dieser 0,15 bis 0,25 Gew.-% Stickstoff enthält.

10. Duplexstahl nach mindestens einem der vorangehenden Ansprüche, **dadurch gekennzeichnet, dass** die Volumenfraktion der ferritischen Phase im Bereich von 35 bis 65% liegt, und dass die Volumenfraktion der austenitischen Phase im Bereich von 35 bis 65% liegt.

11. Duplexstahl nach mindestens einem der vorangehenden Ansprüche,, **dadurch gekennzeichnet, dass** die Lochfraß-Wirksumme (PRE), definiert durch die nachfolgende Formel: $PRE = \left[Gew.-%\right] Cr + 3 , 3 \left[Gew.-%\right] Mo + 16 \left[Gew.-%\right] N$ größer 26 beträgt,

12. Duplexstahl nach mindestens einem der vorangehenden Ansprüche, **dadurch gekennzeichnet, dass** die Kerbschlagarbeit Av (Raumtemperatur) > 80 J beträgt.

13. Duplexstahl nach mindestens einem der vorangehenden Ansprüche, **dadurch gekenntzeichnet, dass** die Kerbschlagarbeit Av (40°C) > 27 J beträgt.

14. Verwendung des Duplexstahls nach mindestens einem der vorangehenden Ansprüche in Bereichen, in denen Druck und/oder Temperaturen unterhalb von 0°C von Bedeutung sind.

15. Verwendung des Duplexstahls nach mindestens einem der vorangehenden Ansprüche
- im Zentrifugen- und Dekanterbau, insbesondere für Trommelmäntel,
- für Druckbehälter aller Art,
- für Walzen in der chemischen Industrie und der Papierindustrie.

## Claims

1. Duplex steel with improved impact strength and machinability, wherein the duplex steel has or consists of the following chemical composition:
C < 0.070 % by weight
Si < 1.5 % by weight,
Mn < 0.50 % by weight,
Cr 21.0 to 23.0 % by weight,
Ni 1.0 to 3.0 % by weight,
Cu 1.0 to 3.0 % by weight,
N 0.10 to 0.30 % by weight
Mo <0.5 % by weight
and the rest of iron and contaminations.

2. Duplex steel according to claim 1, **characterized in that** it contains up to 0.050 % by weight of carbon.

3. Duplex steel according to claim 1, **characterized in that** it contains up to 0.030 % by weight of carbon.

4. Duplex steel according to at least one of the preceding claims, **characterized in that** it contains <1.0 % by weight of silicon.

5. Duplex steel according to at least one of the preceding claims, **characterized in that** it contains < 0.50 % by weight of silicon.

6. Duplex steel according to at least one of the preceding claims, **characterized in that** it contains 21.5 to 22.5-% by weight of chrome.

7. Duplex steel according to at least one of the preceding claims, **characterized in that** it contains 2.0 to 3.0 % by weight of nickel.

8. Duplex steel according to at least one of the preceding claims, **characterized in that** it contains 1.5 to 2.5 % by weight of copper.

9. Duplex steel according to at least one of the preceding claims, **characterized in that** it contains 0.15 to 0.25 % by weight of nitrogen.

10. Duplex steel according to at least one of the preceding claims, **characterized in that** the volume fraction of the ferritic phase ranges from 35 to 65%, and **in that** the volume fraction of the austenitic phase ranges from 35 to 65%.

11. Duplex steel according to at least one of the preceding claims, **characterized in that** the pitting resistance equivalent (PRE), defined by the following formula: $PRE = \left[% in weight\right] Cr + 3 , 3 \left[% in weight\right] Mo + 16 \left[% in weight\right] N is greater$is greater than 26.

12. Duplex steel according to at least one of the preceding claims, **characterized in that** the impact energy Av (room temperature) is > 80 J.

13. Duplex steel according to at least one of the preceding claims, **characterized in that** the impact energy Av (-40 ° C) is > 27 J.

14. The use of the duplex steel according to at least one of the preceding claims in areas where pressure and / or temperatures below 0 ° C are important.

15. The use of the duplex steel according to at least one of the preceding claims
- in centrifuge and decanter construction, especially for drum bodies,
- for pressure vessels of all kind,
- for rolls in the chemical industry and the paper industry.

## Revendications

1. Acier duplex présentant une résistance au choc sur barreau entaillé et une usinabilité améliorées, l'acier duplex présentant la composition chimique suivante, ou en étant constitué :
C < 0,070 % en poids,
Si < 1,5 % en poids,
Mn < 0,50 % en poids,
Cr 21,0 à 23,0 % en poids,
Ni 1,0 à 3,0 % en poids,
Cu 1,0 à 3,0 % en poids,
N 0,10 à 0,30 % en poids,
Mo < 0,5 % en poids,
le reste étant constitué de fer et des impuretés.

2. Acier duplex selon la revendication 1, **caractérisé en ce qu'**il contient jusqu'à 0,050 % en poids de carbone.

3. Acier duplex selon la revendication 1, **caractérisé en ce qu'**il contient jusqu'à 0,030 % en poids de carbone.

4. Acier duplex selon au moins l'une des revendications précédentes, **caractérisé en ce qu'**il contient < 1,0 % en poids de silicium.

5. Acier duplex selon au moins l'une des revendications précédentes, **caractérisé en ce qu'**il contient < 0,50 % en poids de silicium.

6. Acier duplex selon au moins l'une des revendications précédentes, **caractérisé en ce qu'**il contient 21,5 à 22,5 % en poids de chrome.

7. Acier duplex selon au moins l'une des revendications précédentes, **caractérisé en ce qu'**il contient 2,0 à 3,0 % en poids de nickel.

8. Acier duplex selon au moins l'une des revendications précédentes, **caractérisé en ce qu'**il contient 1,5 % à 2,5 % en poids de cuivre.

9. Acier duplex selon au moins l'une des revendications précédentes, **caractérisé en ce qu'**il contient 0,15 à 0,25 % en poids d'azote.

10. Acier duplex selon au moins l'une des revendications précédentes, **caractérisé en ce que** la fraction volumique de la phase ferritique est comprise dans la plage de 35 à 65 %, et que la fraction volumique de la phase austénitique est comprise dans la plage de 35 à 65 % en poids.

11. Acier duplex selon au moins l'une des revendications précédentes, **caractérisé en ce que** l'indice de piqûration (PRE), défini par la formule suivante : $PRE = \left[% en poids\right] Cr + 3 , 3 \left[% en poids\right] Mo + 16 \left[% en poids\right] N ,$ est supérieur à 26.

12. Acier duplex selon au moins l'une des revendications précédentes, **caractérisé en ce que** la résilience Av (à la température ambiante) est > 80 J.

13. Acier duplex selon au moins l'une des revendications précédentes, **caractérisé en ce que** la résilience Av(à -40°C) est > 27 J.

14. Utilisation de l'acier duplex selon au moins l'une des revendications précédentes dans des domaines dans lesquels la pression et/ou des températures inférieures à 0°C présentent une importance.

15. Utilisation de l'acier duplex selon au moins l'une des revendications précédentes
- dans la construction des centrifugeuses et des décanteurs, notamment pour l'enveloppe des paniers,
- pour les récipients sous pression de tous types,
- pour les cylindres dans l'industrie chimique et dans l'industrie du papier.
